# FASCICULE DE BREVET EUROPEEN

(11) **EP 0 544 561 B1**
(45) Date de publication et mention de la délivrance du brevet: **29.01.1997**
(21) Numéro de dépôt: 92403090.1
(22) Date de dépôt: 17.11.1992
(51) Int. Cl.: F41H 5/04

(54) **Blindage balistique de protection corporelle**
Beschussfeste Panzerung für dem Körper
Ballistic resistant protection armour for the human body

(30) Priorité: 26.11.1991 FR 9114628
(43) Date de publication de la demande: 02.06.1993
(73) Titulaire: ETAT FRANCAIS repr. par Ministère de l'Interieur repr. par Dir. Gén. de la Police Nat. repr. par Centre d'Etudes de Logistique, 78150 Le Chesnay (FR)
(72) Inventeur: Binon, Bernard, F-91380 Chilly Mazarin (FR); Raquin, Cyril, F-92290 Chatenay Malabry (FR)
(74) Mandataire: Thibon-Littaye, Annick

(56) Documents cités:
- EP-A- 0 237 095
- WO-A-91/06823
- US-A- 3 577 836
- US-A- 4 198 454
- MACHINE DESIGN vol. 59, no. 10, 7 Mai 1987, CLEVELAND page 62 'ONE-WAY ARMOUR ALLOWS DEFENDERS A SHOT'

## Description

La présente invention concerne la réalisation d'un blindage de protection du type de ceux qui sont incorporés dans des vêtements pour constituer un doublage de protection balistique. Un tel blindage est notamment destiné à la confection des gilets pare-balles que portent les policiers lors d'interventions qui peuvent les exposer à des tirs balistiques.

Un blindage de l'art antérieur est connu du document US-A-3 577 836.

Dans ce contexte, l'invention vise essentiellement à permettre la fabrication d'un matériau de protection corporelle offrant une protection suffisante contre les projectiles provenant notamment des armes à poing et présentant également un confort et une liberté d'utilisation satisfaisants. Le blindage balistique réalisé selon l'invention avec ce matériau pourra être inséré dans des compartiments aménagées à cet effet dans différents types de vêtements civils, militaires, etc. Il pourra ainsi notamment servir à constituer le plastron pare-balles d'un gilet de protection balistique, qui pour le reste sera de tout type en soi connu.

La recherche de matériaux de protection corporelle adaptés contre les armes à poing est un souci permanent pour la protection des personnes susceptibles de se trouver face à de tels dangers. Cependant jusqu'à la seconde guerre mondiale, le matériau de blindage préféré étant l'acier, son emploi pour la protection corporelle individuelle était fort peu envisageable.

Les recherches dans ce domaine se sont ensuite orientées vers l'utilisation de matériaux qui allient des propriétés de blindage à des caractéristiques de souplesse et de légèreté, de sorte qu'ils soient capables d'apporter un certain confort aux utilisateurs. C'est ainsi que les recherches se sont portées sur l'utilisation de fibres organiques dans des matériaux composites.

Les fibres de polyamides, en particulier, sont utilisées dans la fabrication de gilets de protection. Il s'agit maintenant industriellement de fibres d'arylamides, parmi lesquelles plus particulièrement les phénylphtalamides qui sont connues dans le commerce sous le nom de Kevlar. Ces fibres présentent une haute résistance à l'allongement et à la tension. On fabrique ainsi des structures de protection constituées d'une ou plusieurs couches d'un tissu à texture serrée réalisé en ces fibres. Mais on s'est rendu compte que la superposition de plusieurs couches de ce tissu entraîne à l'emploi la formation de plis dans lesquels un projectile peut s'insérer. Ceci exige en palliatif de coudre ces couches de tissu de fibres d'arylamide entre elles.

D'une manière générale, la probabilité d'arrêt d'un projectile par un matériau souple de protection dépend du type de blindage, de la vitesse du projectile, ainsi que de divers autres paramètres tels que le type de munition, les conditions atmosphériques plus ou moins sèches ou humides, etc. Il en résulte que les armures de corps sont en général conçues pour arrêter des menaces spécifiques, se situant dans une gamme de vitesses spécifique sur la base de normes de blindage et de la menace prévue.

L'invention a pour objet un blindage balistique de protection corporelle, utile notamment contre les projectiles d'armes au poing, qui se caractérise en ce qu'il comporte, incorporée en son sein, au moins une couche d'un matériau fracturable sous l'effet d'un effort de déformation de sa surface placé derrière des couches de matériau classique, flexible, de préférence du type fibres de polyoléfine, qui recouvrent la surface dudit matériau exposée aux impacts.

Dans le cadre de l'invention, on cherche notamment à ce que, lors de l'impact d'un projectile à 400-500 m/s, le blindage corporel réponde à deux exigences : arrêter le projectile en dissipant de l'énergie traduite en effort de déformation , mais aussi ne pas entraîner une déformation du blindage lui-même trop forte, afin d'éviter tout traumatisme lié au choc.

Ainsi au lieu d'assurer une protection par une flexibilité limitée d'un blindage qui serait exclusivement constitué de feuilles d'un matériau flexible du type des fibres de polyoléfine ou de polyamide empilées, on fait intervenir une couche de matériau qui s'oppose à cette déformation en se fracturant immédiatement sous l'impact créant ainsi un espace vide dans lequel la déformation des couches déformables peut avantageusement se loger et éviter ainsi une déformation traumatisante de l'arrière du blindage balistique.

Les fibres de polyoléfine à très haut poids moléculaire sont déjà utilisées dans la protection corporelle. Elles conduisent à des matériaux qui présentent un rapport de résistance par rapport au poids assez élevé et offrent ainsi un haut pouvoir d'arrêt. Les fibres de polyoléfine le plus souvent en polyéthylène possèdent une haute vitesse de propagation de l'onde (12 300 m/s) qui permet une absorption et une dispersion de l'énergie d'impact d'un projectile sur une surface maximum.

Si on utilise des feuilles en fibres de polyéthylène seules, le blindage de protection balistique doit comporter au moins 45 feuilles de polyéthylène afin que la déformation occasionnée lors de l'impact soit suffisamment réduite d'une face à l'autre de l'épaisseur totale du blindage. Et si l'on veut augmenter les caractéristiques concernant le confort du port ou l'invisibilité du matériau inséré dans des vêtements civils, on se heurte au problème qu'en réduisant l'épaisseur du blindage, on augmente alors la déformation de la face interne entraînant le risque de traumatisme lié au choc.

Le blindage balistique selon l'invention permet avantageusement de se contenter d'une épaisseur de matériau flexible du type des feuilles en fibres de polyéthylène moins importante, ne dépassant pas en général environ 30 à 35 feuilles, grâce au fait qu'on y incorpore une couche d'un matériau dont les parois sont facturables et permet ainsi pour une épaisseur moins grande au total, d'offrir la même protection contre les traumatismes qui pourraient être occasionnés par l'impact d'un projectile.

Par rapport aux fibres de polyamides, les fibres de polyoléfines, et plus particulièrement celles en polyéthylène présentent des caractéristiques plus performantes, comme la ténacité et l'élasticité, et ceci pour une densité relative inférieure à celle des fibres de polyamides comme le Kevlar.
Ainsi, pour les fibres de polyéthylène la ténacité (PSI) est de l'ordre de 375.10³ à 435.10³ alors que pour les fibres de polyamides, elle est de l'ordre de 273.10³. Le module d'élasticité (PSI) varie quant à lui de 17,4.10⁶ à 24,8.10⁶ alors qu'il est de 9,8.10⁶ pour les polyamides.

Ces fibres de polyéthylène sont utilisées soit sous forme de tissé soit sous forme d'un matériau non tissé. Ce dernier se présente comme une feuille constituée d'une couche de fibres polyéthylène placées dans une direction et d'une autre couche de fibres placées dans une autre direction. Les deux couches de fibres sont liées par de la résine selon des orientations de 0° et 90° notamment.

Les couches de fibres polyéthylène sont le plus souvent recouvertes d'un film d'une résine souple thermoplastique.

Il est également possible de superposer plus de deux couches de fibres de polyéthylène pour réaliser de feuilles d'épaisseur variable.

Lesdites feuilles ainsi constituées présentent l'avantage de surmonter le plissage auquel les tissés sont soumis et qui réduit la capacité du système à rester sous tension et à absorber immédiatement l'énergie du projectile.

De plus, lesdites feuilles permettent une répartition uniforme des contraintes selon les directions des fibres contrairement aux systèmes tissés où les contraintes sont absorbées localement.

Contrairement au système tissé, la structure en couche de fibres permet également la mise en contact de beaucoup plus de fibres avec un projectile lors de l'impact initial. La résine qui lie les fibres assure le maintien de celles-ci sous l'onde de choc du projectile qui essaie de les repousser hors de sa trajectoire.

La capacité d'absorption et de dispersion de l'énergie d'impact d'un projectile est donnée par la flexibilité des feuilles de fibres polyoléfines, leur pouvoir d'allongement et par la meilleure répartition des contraintes obtenue par la structure en couche de fibres desdites feuilles.

Suivant une caractéristique secondaire de l'invention, la couche de matériau fracturable présente une structure alvéolaire, notamment de type en nid d'abeille, dont les parois sont de préférence en matériau organique, de sorte que l'ensemble possède une bonne résistance mécanique tout en restant fragile en dynamique.

Cette fragilité aux efforts dynamiques permet avantageusement audit matériau de se fracturer immédiatement et de libérer ainsi un espace vide qui permet à la déformation des couches déformables de se loger et ainsi s'oppose de manière particulièrement avantageuse à la poursuite de ladite déformation et évite ainsi tout risque de traumatisme qui serait non plus lié au projectile lui-même mais à la déformation que celui-ci occasionne lors de sa pénétration et de son arrêt dans les couches homogènes flexibles.

Conformément à l'invention, la couche de matériau fracturable peut être formée par une structure en nid d'abeille à parois fracturables non métalliques, qui forme des alvéoles généralement hexagonaux s'ouvrant en surface de la couche, mais en variante on peut utiliser des matériaux équivalents, comme peut l'être par exemple un ensemble de plusieurs épaisseurs d'un film de matière plastique enfermant des bulles d'air, qui sous la pression exercée par la déformation desdites épaisseurs de film vont éclater et générer ainsi du vide.

Suivant un mode de réalisation préféré de l'invention, une telle couche en nid d'abeille non métallique est fabriquée à partir de papier de résine de polyamide, notamment de phénylphtalamide telle que celle couramment connue dans le commerce sous la dénomination Nomex, qui est imprégné de résine phénolique, selon la spécification aéronautique MIL-R-9299. Ce matériau, du fait de la liaison réalisée entre les fibres d'arylamide et la résine phénolique, possède une haute résistance mécanique, à la compression, aux chocs, aux vibrations et à la fatigue.

De préférence, on utilise des nids d'abeilles présentant un diamètre de cellules hexagonales de 3,2 ou 4,0 mm pour une densité de l'ordre de 24 à 29 kg/m³. Les nids d'abeilles préférés présentent une épaisseur de l'ordre de 3 à 4 mm.

On relèvera à ce sujet que si ce matériau est bien connu des spécialistes dans des secteurs industriels où il est fait appel essentiellement à ses qualités de résistance en compression, tels que l'aéronautique, les voitures de course, les skis, ou l'industrie navale, l'application qui en est faite suivant la présente invention exploite ses qualités de manière toute différente. En effet, c'est la fragilité en dynamique de ce matériau qui lui confère les qualités requises pour s'intégrer sous la forme d'une structure alvéolaire dans un blindage balistique et assurer une bonne protection.

Des essais de balistique conduits en utilisant un blindage de protection selon l'invention ont été effectués et ont montré une destruction de celui-ci sur environ 1 cm de diamètre, alors que pour les fibres d'arylamide par exemple, la destruction du blindage intervient sur une surface de 2 à 4 cm de diamètre. Ainsi, on remarque que le cône de déformation est réduit avantageusement grâce à l'invention.

Selon une variante de réalisation du blindage balistique selon l'invention, on peut de façon avantageuse également utiliser des feuilles de fibres polyoléfines et des stuctures tissées en fibres polyoléfines ou polyamides pour réaliser les couches de recouvrement du matériau à parois fracturables.

Ainsi, les feuilles de couches de fibres joueront en flexibilité tandis que les structures tissées opposeront un certaine résistance du fait de leur plus grande rigidité, le matériau à parois fracturables tenant toujours le même rôle.

Selon un autre mode de réalisation du blindage balistique selon l'invention, on peut avantageusement utilisé comme matériau fracturable une couche de nid d'abeille et un film plastique à bulles d'air.

Pour faire mieux comprendre l'invention dans ses caractéristiques essentielles et ses principaux avantages, on en décrira maintenant une forme de réalisation particulière, qui n'est cependant pas limitative. Cette description concerne l'application d'un blindage suivant l'invention dans la confection d'un gilet pare-balles, illustré par les figures 1 et 2 des dessins annexés.

Sous une forme extérieure classique, le gilet de la figure 1 comporte en plastron, au sein de sa doublure un blindage de protection balistique 1 contre les armes au poing, lequel est constitué de plusieurs couches qui apparaissent sur la vue éclatée de la figure 2.

On y trouve successivement, en partant de la face du plastron exposée la première aux impacts, un nombre important, de l'ordre d'une trentaine de couches homogènes superposées 2, réalisées en polyéthylène de faible épaisseur, qui recouvrent une couche de matériau fracturable 3, plus épaisse, présentant une structure alvéolaire en nid d'abeille à mailles hexagonales et à parois perpendiculaires à la surface du blindage, puis un nombre réduit de 2 ou 3 autres couches homogènes fines en polyéthylène.

Sur les bords du blindage, les couches de polyéthylène extrêmes 5 et 6 sont réunies entre elles tout autour du plastron, soit par couture, soit de préférence par thermosoudure, afin de maintenir l'ensemble. A cet effet, la première des couches de polyéthylène en surface extérieure, soit 5, est prolongée pour envelopper souplement l'ensemble, dont la couche fracturable qui est relativement rigide, jusqu'à rejoindre la couche extrême opposée 6 qui déborde légèrement des couches intermédiaires internes, lesquelles restent libres à l'intérieur de l'enveloppe ainsi formée.

De préférence, lors de l'utilisation pour la protection contre des tirs en rafales notamment, les feuilles de fibres de polyéthylène sont cousues de manière à éviter tout écartement entre les feuilles dans l'épaisseur au moment de l'impact, écartement qui engendrerait alors une baisse de l'efficacité du système dans la mesure ou seules les feuilles de surface travailleraient.

Il convient cependant de répéter que la forme de réalisation particulière ainsi décrite n'est pas limitative et que bien des variantes peuvent y être apportées en pratique sans sortir pour autant du cadre de l'invention.

## Revendications

1. Blindage balistique (1) de protection corporelle, comportant une structure flexible à empilement de feuilles de répartition uniforme des contraintes, faites de fibres, sous forme d'un matériau non tissé, et incorporée en son sein, au moins une couche d'un matériau fracturable (3) non métallique sous l'effet d'un effort de déformation de sa surface constituée par une structure alvéolaire présentant une fragilité aux efforts dynamiques, ses parois fracturables étant orientées perpendiculairement à la surface de blindage exposée aux impacts.

2. Blindage suivant la revendication 1, caractérisé en ce que ladite couche de matériau à parois fracturables est en papier de fibres de polyamide imprégnées de résine phénolique.

3. Blindage suivant l'une quelconque des revendications 1 et 2, caractérisé en ce que ladite couche de matériau fracturable est recouverte sur la surface exposée aux impacts d'un nombre important de feuilles flexibles en polyéthylène de faible épaisseur, et en ce qu'elle est recouverte sur la surface opposée à celle exposée aux impacts d'un nombre réduit de couches flexibles en polyéthylène de faible épaisseur.

4. Blindage suivant l'une quelconque des revendications 1 à 3, caractérisé en ce que ladite couche de matériau fracturable est intercalée entre deux couches extrêmes de matériau flexible qui l'enveloppent et sont réunies entre elles sur ses bords.

5. Blindage suivant l'une quelconque des revendications 1 à 4, caractérisé en ce les feuilles de ladite structure flexible sont faites de couches de fibres de polyoléfine placées dans une direction et de couches de fibres placées dans une autre direction.

6. Blindage suivant la revendication 5, caractérisé en ce que lesdites fibres sont des fibres de polyéthylène.

7. Blindage suivant l'une quelconque des revendications 1 à 6, caractérisé en ce que lesdites parois de ladite structure alvéolaire, libérant un espace vide lors de la fracturation, sont en un matériau organique en nid d'abeille.

8. Blindage suivant la revendication 7, caractérisé en ce que le matériau organique constituant les parois de la couche fracturable est en papier de résine de polyamide.

9. Blindage suivant la revendication 7, caractérisé en ce que lesdites parois de ladite structure alvéolaire, libérant un espace vide lors de la fracturation, sont en papier de résine de phénylphtalamides imprégnée de résine phénolique.

## Patentansprüche

1. Ballistische Körperschutzvorrichtung (1), die eine flexible Struktur aus geschichteten Folien, die für eine gleichmäßige Spannungsverteilung sorgen, aufweist, die aus Fasern aus nicht-gewebtem Material bestehen, und in deren Mitte mindestens eine Schicht (3) aus nicht-metallischem Material eingearbeitet ist, das bei einer Belastung, die ihre Oberfläche verformt, brechen kann , und deren bienenzellenförmige Struktur bei dynamischen Belastungen eine Nachgiebigkeit aufweist und deren bruchfähigen Zwischenwände senkrecht zu der Oberfläche der Schutzvorrichtung ausgerichtet sind, die den Aufprallen ausgesetzt ist.

2. Schutzvorrichtung gemäß Anspruch 1, dadurch gekennzeichnet, daß die genannte Materialschicht aus bruchfähigen Zwischenwänden aus Polyamidfaserpapier besteht, das mit Phenolharz imprägniert ist.

3. Schutzvorrichtung gemäß einem der Ansprüche 1 und 2, dadurch gekennzeichnet, daß die den Aufprallen ausgesetzte Oberfläche der genannten bruchfähigen Materialschicht mit einer großen Anzahl von flexiblen Polyäthylenfolien von geringer Dicke bedeckt ist und dadurch, daß die Oberfläche, die derjenigen, die den Einschlägen ausgesetzt ist, gegenüberliegt, von einer geringeren Anzahl von flexiblen Polyäthylenschichten von geringer Dicke bedeckt ist.

4. Schutzvorrichtung gemäß einem der Ansprüche 1 bis 3, dadurch gekennzeichnet, daß sich die genannte Schicht aus bruchfähigem Material zwischen zwei äußeren Schichten, die sie einhüllen, befindet, die aus flexiblem Material bestehen und an ihren jeweiligen Rändern miteinander verbunden sind.

5. Schutzvorrichtung gemäß einem der Ansprüche 1 bis 4, dadurch gekennzeichnet, daß die Schichten der genannten flexiblen Struktur aus Polyolefinfaserschichten bestehen, die in einer Richtung angeordnet sind und Faserschichten, die in eine andere Richtung angeordnet sind.

6. Schutzvorrichtung gemäß Anspruch 5, dadurch gekennzeichnet, daß die genannten Fasern Polyäthylenfasern sind.

7. Schutzvorrichtung gemäß einem der Ansprüche 1 bis 6, dadurch gekennzeichnet, daß die genannten Zwischenwände der genannten bienenzellenförmigen Struktur, die beim Aufbrechen einen Hohlraum freigeben, aus einem organischen, wabenförmigen Material bestehen.

8. Schutzvorrichtung gemäß Anspruch 7, dadurch gekennzeichnet, daß das organische Material, das die Zwischenwände der bruchfähigen Schicht bildet, aus einem Papier aus Polyamidharz besteht.

9. Schutzvorrichtung gemäß Anspruch 7, dadurch gekennzeichnet, daß die genannten Zwischenwände der genannten bienenzellenförmigen Struktur, die beim Aufbrechen einen Hohlraum freigeben, aus Papier aus Phenylphthalamiden bestehen, das mit Phenolharz imprägniert ist.

## Claims

1. A bullet-proof armor (1) for body protection comprising a flexible structure constituted by a stacking of sheets that are providing an uniform distribution of the stresses and that are made of fibers in the form of a nonwoven material, and at least one therein embedded layer of a non metallic material (3) that is fracturable under the effect of a force to deform its surface, and constituted of an alveolate structure showing fragility under dynamic stresses, the fracturable walls thereof being oriented perpendicular to the surface exposed to the deforming force.

2. An armor in accordance with claim 1, characterized in that said layer of material comprising fracturable walls is made of polyamide fiber paper impregnated with a phenolic resin.

3. An armor in accordance with any one of claims 1 and 2, characterized in that said layer of fracturable material is covered on the surface exposed to the impacts with a large number of thin flexible sheets of polyethylene and in that it is covered on the surface opposite to that exposed to the impacts with a low number of thin flexible sheets of polyethylene.

4. An armor in accordance with any one of claims 1 to 3, characterized in that said layer of fracturable material is sandwiched between two extreme layers of flexible material which envelop it and are fastened together at its margins.

5. An armor in accordance with any one of claims 1 to 4, characterized in that the sheets of said flexible structure are made of layers of polyolefin fibers laid in one direction and of layers of fibers laid in another direction.

6. An armor in accordance with claims 5, characterized in that said fibers are polyethelene fibers.

7. An armor in accordance with any one of the claims 1 to 6, characterized in that said walls of said alveolate structure, which liberate an empty space during fracturation, are made of an honeycombed organic material.

8. An armor in accordance with claim 7, characterized in that the organic material forming the walls of the fracturable layer is made of polyamid resin paper.

9. An armor in accordance with claim 7, characterized in that said walls of said alveolate structure, which liberate an empty space during fracturation, are made of phenyl phthalamide resin paper impregnated with a phenolic resin.
